# EUROPÄISCHE PATENTSCHRIFT

(11) **EP 0 616 703 B1**
(45) Veröffentlichungstag und Bekanntmachung des Hinweises auf die Patenterteilung: **20.11.1996**
(21) Anmeldenummer: 93900028.7
(22) Anmeldetag: 05.12.1992
(51) Int. Cl.: G03G 9/107, G03G 9/113, H01F 1/24

(54) **ALS CARRIER FÜR DIE ELEKTROPHOTOGRAPHIE GEEIGNETE TEILCHEN**
PARTICLES SUITABLE FOR USE AS CARRIER PARTICLES IN ELECTROPHOTOGRAPHY
PARTICULES UTILISEES COMME ELEMENTS PORTEURS EN ELECTROPHOTOGRAPHIE

(30) Priorität: 12.12.1991 DE 4140900
(43) Veröffentlichungstag der Anmeldung: 28.09.1994
(73) Patentinhaber: BASF Aktiengesellschaft, 67063 Ludwigshafen (DE)
(72) Erfinder: ADEL, Joerg, D-6700 Ludwigshafen (DE); MRONGA, Norbert, D-6915 Dossenheim (DE); CZECH, Erwin, Higashinada-ku, Kobe-shi 658 (JP)
(86) Internationale Anmeldenummer: EP9202819
(87) Internationale Veröffentlichungsnummer: WO9312470

(56) Entgegenhaltungen:
- EP-A- 0 177 276
- EP-A- 0 303 918
- EP-A- 0 359 041
- EP-A- 0 434 669
- GB-A- 2 149 525
- US-A- 4 882 224
- DATABASE WPIL Section Ch, Week 3688, Derwent Publications Ltd., London, GB; Class L02, AN 88-253416 (36) & JP-A-63 183 616
- DATABASE WPIL Section Ch, Week 3387, Derwent Publications Ltd., London, GB; Class A12, AN 87-232455 (33) & JP-A-62 157 322

## Beschreibung

Die vorliegende Erfindung betrifft neue als Carrier für die Elektrographie geeignete Teilchen aus
a) einem magnetischen Kern und
b) einer Hülle aus Molybdän-, Wolfram- oder Zinnoxid oder deren Mischungen.

Weiterhin betrifft die Erfindung Verfahren zur Herstellung dieser Teilchen sowie ihre Verwendung zur Herstellung von elektrophotographischen Zweikomponenten-Entwicklern und elektrophotographische Zweikomponenten-Entwickler, welche diese Teilchen enthalten.

Zweikomponenten-Entwickler werden in elektrophotographischen Kopiergeräten und Laserdruckern zur Entwicklung eines elektrophotographisch erzeugten, latenten Bildes eingesetzt und bestehen üblicherweise aus Carrierteilchen und Tonerteilchen. Bei den Carrierteilchen handelt es sich um magnetisierbare Teilchen mit Größen von in der Regel 20 bis 1 000 µm. Die Tonerteilchen bestehen im wesentlichen aus einer farbgebenden Komponente und Bindemittel und sind etwa 5 bis 30 µm groß.

Das elektrostatische, latente Bild wird beim Kopierprozeß durch selektive Belichtung einer elektrostatisch aufgeladenen Photoleiterwalze mit vom Original reflektiertem Licht erzeugt. Beim Laserdrucker geschieht dies durch einen Laserstrahl.

Zur Entwicklung des elektrostatischen Bildes werden Tonerteilchen über eine "Magnetbürste", das sind entlang der Feldlinien eines Sektormagneten ausgerichtete Carrierteilchen, zur Photoleiterwalze transportiert. Die Tonerteilchen haften dabei elektrostatisch an den Carrierteilchen und erhalten beim Transport im Magnetfeld durch Reibung eine den Carrierteilchen entgegengesetzte elektrostatische Aufladung. Die so von der Magnetbürste auf die Photoleiterwalze übertragenen Tonerteilchen ergeben ein "Tonerbild", das anschließend auf elektrostatisch aufgeladenes Papier übertragen und fixiert wird.

An die verwendeten Carrierteilchen sind dabei eine Reihe von Anforderungen zu stellen: Sie sollen magnetisierbar sein und so einen schnellen Aufbau der Magnetbürste ermöglichen. Weiterhin soll ihre Oberfläche eine geringe Leitfähigkeit aufweisen, um einen Kurzschluß zwischen Sektormagnet und Photoleiterwalze zu verhindern. Diese Leitfähigkeit soll über lange Betriebszeiten des Carriers konstant bleiben, um auch die triboelektrische Aufladung des Entwicklers lange konstant zu halten. Nicht zuletzt sollen die Carrierteilchen auch fließfähig sein und nicht im Entwicklervorratsgefäß verklumpen.

Um diesen Anforderungen zu genügen, müssen die aus hart- oder insbesondere weichmagnetischem Material bestehenden Carrierteilchen in der Regel beschichtet werden.

Aus der EP-A-303 918 ist die Beschichtung von Stahl- und Ferritcarriern mit Eisenoxid oder Titandioxid bekannt, das durch oxidative oder hydrolytische Zersetzung von Eisenpentacarbonyl bzw. Titantetrachlorid aus der Gasphase auf den Carrierteilchen abgeschieden wird.

Weiterhin ist es auch allgemein bekannt, die Oberfläche der Carrierteilchen mit Polymeren, insbesondere polymeren Fluorkohlenwasserstoffen, zu belegen oder die Oberfläche metallischer Carrierteilchen durch Oxidation zu passivieren.

Besonders die letztgenannten Beschichtungsarten haben jedoch zahlreiche Nachteile. Konstante und ausreichend dicke Schichten sind nur schwierig herzustellen, außerdem haben mit Polymeren beschichtete Carrier aufgrund der schlechten Haftung der Polymerschicht auf der Carrieroberfläche nur eine geringe Lebensdauer.

Der Erfindung lag die Aufgabe zugrunde, neue Carrier für die Elektrophotographie bereitzustellen, die sich durch günstige Anwendungseigenschaften auszeichnen, und damit die Möglichkeit zu schaffen, eine optimale Abstimmung des Carriers auf den jeweils verwendeten Toner zu ermöglichen.

Demgemäß wurden als Carrier für die Elektrophotographie geeignete Teilchen aus
a) einem magnetischen Kern und
b) einer Hülle aus Molybdän-, Wolfram- oder Zinnoxid oder deren Mischungen
gefunden.

Außerdem wurde ein Verfahren zur Herstellung dieser Teilchen gefunden, welches dadurch gekennzeichnet ist, daß man flüchtige Molybdän-, Wolfram- und/oder Zinnverbindungen durch Reaktion mit Wasserdampf und/oder Sauerstoff in der Gasphase in Gegenwart bewegter Kerne zersetzt.

Nicht zuletzt wurden die Verwendung der Teilchen zur Herstellung von elektrophotographischen Zweikomponenten-Entwicklern und elektrophotographische Zweikomponenten-Entwickler, welche die Teilchen enthalten, gefunden.

Die Kerne der erfindungsgemäßen als Carrier für die Elektrophotographie geeigneten Teilchen können aus den üblichen weichmagnetischen Materialien wie Eisen, Stahl, Magnetit, Ferriten (beispielsweise Nickel/Zink-, Mangan/Zink- und Bariumferriten), Kobalt und Nickel sowie in üblicherweise für diesen Zweck eingesetzten Polymerharzen eingebetteten Teilchen dieser Metalle oder Metallverbindungen bestehen. Außerdem sind hartmagnetische Materialien wie Strontium- oder Bariumferrit oder Neodymeisenboride geeignet.

Die Kerne können zusätzlich mit Eisen- und/oder Titanoxid oder deren Mischungen beschichtet sein. Diese Art der Beschichtung ist in der obengenannten EP-A-303 918 beschrieben.

Die erfindungsgemäßen Metalloxidhüllen der Carrierkerne sind in der Hauptsache aus den folgenden Oxiden aufgebaut: Molybdän(VI)oxid (MoO₃), Wolfram(VI)oxid (WO₃) und Zinndioxid (SnO₂). Weitere Oxide der Metalle in anderen Oxidationsstufen sowie basische Oxide sind, abhängig von der Art der Herstellung, in der Regel höchstens in geringen Mengen enthalten. Die Oxidhülle der Carrier kann auch aus Mischungen der genannten Oxide, die nacheinander oder gleichzeitig abgeschieden wurden, sowie aus Mischoxiden bestehen.

Die Dicke der Oxidhülle ist an sich nicht kritisch. Im Prinzip sind sowohl sehr dünne als auch sehr dicke Schichten möglich. Die optimale Dicke der Oxidhülle ist vom jeweiligen Anwendungszweck abhängig. In der Regel beträgt sie etwa 2 nm bis 500 nm, vorzugsweise 10 nm bis 200 nm.

Zur Bildung der Oxidhülle werden bei den erfindungsgemäßen Verfahren zur Herstellung der Carrier flüchtige Verbindungen der entsprechenden Metalle hydrolytisch und/oder oxidativ in der Gasphase in Gegenwart der zu beschichteten Carrierkerne zersetzt ("chemical vapor deposition").

Dabei werden bevorzugt die entsprechenden Carbonyle und Halogenide eingesetzt.

Besonders bevorzugt sind bei den Halogeniden die Chloride, es können aber auch die Bromide und Iodide verwendet werden.

Ganz besonders bevorzugte Ausgangsverbindungen sind Molybdän- und Wolframhexacarbonyl und Zinntetrachlorid.

Die Zersetzung der Carbonyle erfolgt dabei vorzugsweise durch Oxidation mit Sauerstoff oder Luft, während die Halogenide bevorzugt durch Hydrolyse mit Wasserdampf in An- oder Abwesenheit von Sauerstoff zersetzt werden. Die Halogenide können auch oxidativ zersetzt werden, dafür sind jedoch höhere Temperaturen (etwa 200 bis 600°C) erforderlich. Für eine auf diese Weise durchgeführte Beschichtung sind daher in der Regel nur temperaturstabile Kerne wie Stahl- und Ferritkerne geeignet.

Verfahrenstechnisch geht man zweckmäßigerweise folgendermaßen vor:

Die Carrierkerne werden zunächst in einem beheizbaren Reaktionsgefäß, vorzugsweise in einem bewegten Festbett oder einem Wirbelbett, mit einem inerten Gas wie Stickstoff fluidisiert und auf eine Temperatur von in der Regel 100 bis 400°C, bevorzugt 200 bis 300°C, erhitzt. Dann werden die verdampfte Metallverbindung im Gemisch mit einem inerten Gas wie Stickstoff und der jeweilige Reaktionspartner, entweder Luft oder andere Sauerstoff/Stickstoff-Gemische zur Oxidation oder Wasserdampf mit einem Trägergas wie Stickstoff oder Luft zur Hydrolyse, getrennt zugeführt. Die Konzentration von Sauerstoff, Wasserdampf und vor allem Metallverbindung im jeweiligen Trägergas sollte dabei vorzugsweise unter etwa 5 Vol.-% liegen, um eine gleichmäßige Beschichtung der Carrieroberfläche mit Metalloxid zu gewährleisten.

Die Dicke der gebildeten Metalloxidschicht hängt naturgemäß von der zugeführten Menge an Metallverbindung ab und kann damit über die Beschichtungsdauer gesteuert werden.

Nach dem Abkühlen kann das Produkt dann ausgetragen und ohne weitere Nachbehandlung verwendet werden.

Die Beschichtung der Carrierkerne über die Gasphasenzersetzung entsprechender Metallverbindungen ist die bevorzugte Vorgehensweise zur Herstellung der erfindungsgemäßen Carrier. Prinzipiell kann diese aber auch durch Auffällen des Metalloxids oder -hydroxids aus einer wäßrigen Metallsalzlösung oder aus einem organischen Lösungsmittel und anschließende Temperaturbehandlung erfolgen.

Die erfindungsgemäßen Carrier weisen homogene, abrasionsfeste Metalloxidschichten auf. Ihre Oberfläche zeigt die gewünschte geringe Leitfähigkeit. Sie erlauben in Abhängigkeit vom jeweils verwendeten Toner sowohl eine positive als auch eine negative Toneraufladung und können daher gezielt für den jeweiligen Verwendungszweck ausgewählt werden. Außerdem haben sie hohe Lebensdauer und können daher insgesamt vorteilhaft mit den handelsüblichen Tonern zur Herstellung von elektrophotographischen Zweikomponenten-Entwicklern eingesetzt werden.

### Beispiele

### A. Herstellung von erfindungsgemäßen Carriern

Die Beschichtung der Rohcarrier erfolgte in einem bewegten Festbett. Als Reaktionsgefäß diente dabei ein 500 ml-Quarzkolben mit einem Durchmesser von 10 cm, der an einem Rotationsverdampfer befestigt wurde. Durch die Motorwelle des Rotationsverdampfers wurde eine temperierbare Metalldüse in die Mitte der Carrierschüttung im Kolben eingeführt, die zwei getrennte wassergekühlte Gaseinleitungsrohre und ein gasdicht sitzendes Thermoelement enthielt. Die Beheizung des Quarzkolbens erfolgte über einen 6 l-Heizpilz. Durch ein Einleitungsrohr wurde die in einem der Düse vorgeschalteten Verdampfergefäß jeweils verdampfte Metallverbindung im Stickstoffstrom zugeführt. Das zweite Einleitungsrohr wurde zur Zuleitung von Stickstoff und von Luft zur Oxidation oder von in einem weiteren vorgeschalteten Verdampfergefäß mit Wasserdampf beladener Luft benutzt.

In der oben beschriebenen Apparatur wurden x kg des "Rohcarriers"
A: kugelförmiger Stahlcarrier der mittleren Teilchengröße 75 bis 180 µm, Typ TC 100 (Fa. Pometon S.p.A., Italien) oder
B: Ferritcarrier der mittleren Teilchengröße 45 bis 105 µm, Typ KBN 100 (Fa. Hitachi, Japan)
bei 50 U/min in einem Stickstoffstrom von 40 l/h auf 250°C aufgeheizt. Über das auf die Verdampfungstemperatur V [°C] aufgeheizte Verdampfergefäß wurden y g (ml) Metallverbindung in einem Stickstoffstrom von n l/h in d h in die Apparatur eingeleitet. Zusätzlich wurden zur Oxidation s l/h Luft oder über das zweite auf 20°C temperierte Verdampfergefäß zur Hydrolyse mit Wasserdampf beladene Luft (w l/h) zugeführt.

Der so beschichtete Carrier wurde anschließend unter einem Stickstoffstrom von 50 l/h abgekühlt und ausgetragen.

Einzelheiten zu den Versuchen sowie deren Ergebnisse sind in Tabelle 1 zusammengestellt.

### B. Messung des elektrischen Widerstandes und der elektrostatischen Aufladbarkeit von erfindungsgemäßen Carriern

### B.1. Elektrischer Widerstand

Der elektrische Widerstand der Carrier aus den Beispielen 1 bis 7 wurde mit dem C-Meter von PES-Laboratorium (Dr. R. Epping, Neufahrn) gemessen. Dazu wurden die Carrierteilchen 30 s in einem Magnetfeld von 900 Gauß bei einer Spannung Uₒ von 100 V bewegt (Kapazität C = 1 nF).

Der Widerstand R kann nach der folgenden Formel aus dem zeitlichen Spannungsabfall nach dem Abstellen des angelegten elektrischen Feldes berechnet werden:${\text{R = t/[C/ln(U}}_{\text{o}} \text{/U)]}$

Dabei bedeuten
- R:: Widerstand [Ohm];
- t:: Zeit der Messung [s];
- C:: Kapazität [F];
- Uₒ:: Spannung zu Beginn der Messung [V];
- U:: Spannung am Ende der Messung [V].

Der Widerstand R wird dabei normalerweise in logarithmierten Werten angegeben. Die Meßergebnisse sind in Tabelle 2 aufgeführt.

### B.2. Elektrostatische Aufladbarkeit Q/M

Die elektrostatische Aufladbarkeit Q/M der Carrier aus den Beispielen 1 bis 7 wurde gegen die folgenden Toner bestimmt:
- T1:: positiv aufladbarer Toner für den kommerziellen Siemens ND 2/3-Laserdrucker;
- T2:: negativ aufladbarer Toner für den kommerziellen IBM-3827-Laserdrucker;
- T3:: "Neutraltoner" ohne Pigment und weitere Zusätze: in einer Laborstiftmühle auf eine mittlere Teilchengröße von 26,7 µm gemahlenes und mit 36 µm abgesiebtes Styrolbutylacrylatharz (Neocryl® B 1062-Tonerharz; Polyvinylchemie, Niederlande).

Dazu wurden die Carrierteilchen zunächst mit dem jeweiligen Toner im Gewichtsverhältnis 98,5:1,5 gemischt und in einem Glasgefäß 2 min geschüttelt. Danach wurde eine abgewogene Menge dieser Mischung in eine mit einem Elektrometer gekoppelte Hard-blow-off-Zelle (Q/M-Meter von PES-Laboratorium, Dr. R. Epping, Neufahrn) gefüllt. Die Maschenweite der in der Zelle eingesetzten Siebe betrug 40 µm und war so gewählt, daß kein Carrieraustrag erfolgte, das Tonerpulver jedoch vollständig ausgeblasen werden konnte. Nach erfolgtem Ausblasen und Absaugen des Toners wurde die Aufladung bestimmt und durch Zurückwägen auf das Gewicht des ausgeblasenen Toners bezogen.

Die Meßergebnisse sind in Tabelle 2 zusammengestellt.

**Tabelle 2**

| Bsp. | elektrischer Widerstand, angegeben als log R [log Ohm] | elektrostatische Aufladbarkeit Q/m [µC/g] | | |
|---|---|---|---|---|
| | | T1 | T2 | T3 |
| 1 | 9,42 | +20,4 | -5,9 | +23,4 |
| 2 | 8,21 | +20,1 | +13,3 | +24,9 |
| 3 | 9,41 | +44,3 | -1,0 | -1,2 |
| 4 | 10,58 | +15,2 | +3,6 | -1,9 |
| 5 | 9,53 | +15,1 | +6,0 | +2,0 |
| 6 | 10,47 | +8,5 | +5,0 | +1,8 |
| 7 | 8,15 | +25,4 | -7,1 | +0,9 |

## Patentansprüche

1. Als Carrier für die Elektrophotographie geeignete Teilchen aus
a) einem magnetischen Kern und
b) einer Hülle aus Molybdän-, Wolfram- oder Zinnoxid oder deren Mischungen.

2. Verfahren zur Herstellung der Teilchen gemäß Anspruch 1, dadurch gekennzeichnet, daß man flüchtige Molybdän-, Wolfram- und/oder Zinnverbindungen durch Reaktion mit Wasserdampf und/oder Sauerstoff in der Gasphase in Gegenwart bewegter Kerne zersetzt.

3. Verfahren nach Anspruch 2, dadurch gekennzeichnet, daß man als flüchtige Verbindungen die Metallhalogenide oder -carbonyle einsetzt.

4. Verwendung der Teilchen gemäß Anspruch 1 zur Herstellung von elektrophotographischen Zweikomponenten-Entwicklern.

5. Elektrophotographische Zweikomponenten-Entwickler, enthaltend die Teilchen gemäß Anspruch 1.

## Claims

1. Particles which are suitable as carriers for electrophotography and consist of
a) a magnetic core and
b) a shell of molybdenum oxide, tungsten oxide or tin oxide or a mixture thereof.

2. A process for the preparation of the particles as claimed in claim 1, wherein volatile molybdenum, tungsten and/or tin compounds are decomposed by reaction with steam and/or oxygen in the gas phase in the presence of agitated cores.

3. A process as claimed in claim 2, wherein the volatile compounds used are the metal halides or carbonyls.

4. Use of particles as claimed in claim 1 for the preparation of an electrophotographic two-component developer.

5. An electrophotographic two-component developer, containing the particles as claimed in claim 1.

## Revendications

1. Particules convenant comme porteurs pour l'électrophotographie, constituées de
a) un noyau magnétique et
b) une enveloppe en oxyde de molybdène, de tungstène ou d'étain, ou leurs mélanges.

2. Procédé de fabrication des particules selon la revendication 1, caractérisé en ce que l'on décompose des composés du molybdène, du tungstène et/ou de l'étain par réaction avec de la vapeur d'eau et/ou de l'oxygène en phase gazeuse, en présence de noyaux mobilisés.

3. Procédé suivant la revendication 2, caractérisé en ce que l'on utilise, à titre de composés volatils, les carbonylmétaux ou les halogénures des métaux.

4. Utilisation des particules suivant la revendication 1 pour la fabrication de développateurs à deux composants électrophotographiques.

5. Développateurs à deux composants électrophotographiques contenant les particules suivant la revendication 1.
